# EUROPÄISCHE PATENTSCHRIFT

(11) **EP 0 663 896 B1**
(45) Veröffentlichungstag und Bekanntmachung des Hinweises auf die Patenterteilung: **20.03.1996**
(21) Anmeldenummer: 93922517.3
(22) Anmeldetag: 05.10.1993
(51) Int. Cl.: C06B 25/34, C06B 21/00

(54) **PULVER-VORPRODUKT**
POWDER PRECURSOR PRODUCT
PRODUIT PRECURSEUR DE POUDRE

(30) Priorität: 06.10.1992 DE 4233629
(43) Veröffentlichungstag der Anmeldung: 26.07.1995
(73) Patentinhaber: WASAGCHEMIE Sythen GmbH, D-45721 Haltern (DE)
(72) Erfinder: FELS, Gregor, D-45721 Haltern (DE); EWALD, Gerhard, D-45721 Haltern (DE)
(74) Vertreter: Lieck, Hans-Peter, Dipl.-Ing.
(86) Internationale Anmeldenummer: EP9302722
(87) Internationale Veröffentlichungsnummer: WO9407813

(56) Entgegenhaltungen:
- EP-A- 0 035 376
- CH-A- 643 804
- DE-B- 1 234 195
- US-A- 3 235 420
- US-A- 3 311 513
- US-A- 3 329 743
- US-A- 3 702 272
- US-A- 4 014 720

## Beschreibung

Die Erfindung betrifft ein Verfahren zur Herstellung eines vorproduktes für Pulver oder Sprengstoff, das im wesentlichen aus Nitrocellulose und mindestens einem kristallinen Explosivstoff, insbesondere Hexogen, besteht, und bei dem der kristalline Explosivstoff in wässriger Phase mit der Nitrocellulose zusammengeführt wird. Weiterhin bezieht sich die Erfindung auf ein Vorprodukt für Pulver oder Sprengstoff, das im wesentlichen aus Nitrocellulose und mindestens einem kristallinen Explosivstoff besteht, der mit der Nitrocellulose in wässriger Phase zusammengeführt wurde.

Bei der Herstellung von Treibladungspulvern mit Hexogen wird üblicherweise zunächst eine Pulverrohmasse hergestellt, die im wesentlichen aus Nitrocellulose und einem Sprengöl, beispielsweise Diglykoldinitrat, besteht. In diese Pulverrohmasse wird dann als weiterer Arbeitsgang Hexogen eingebracht.

Aus der US-PS 3 702 272 ist bereits ein Verfahren zur Herstellung eines Raketentreibstoffes bekannt, bei welchem in die wässrige Suspension eines kristallinen Explosivstoffes, zum Beispiel Hexogen, ein Nitrocellulose-Lack eingerührt wird. Der kristalline Explosivstoff in der Suspension soll eine Kornfeinheit von 0,1 bis 150 µm, vorzugsweise 1 bis 30 µm haben. Der der Suspension zugesetzte Nitrocellulose-Lack wird zuvor dadurch erhalten, daß Nitrocellulose in einem organischen Lösungsmittel gelöst wird. Das bekannte Verfahren ist in erster Linie unter dem Aspekt der sicheren Handhabung des sehr empfindlichen kristallinen Explosivstoffes bei der Herstellung vorgeschlagen worden.

Aus der US-PS 3 311 513 ist ebenfalls bereits ein Explosivstoff bekannt, der aus einem Nitramin als kristalline Komponente, Nitrocellulose und einem Plastifiziermittel für die Nitrocellulose besteht. Das Nitramin soll bevorzugt eine Teilchengröße zwischen 1 und 75 µm haben. Bei der Herstellung wird zunächst das Nitramin in das Plastifiziermittel eingebracht und anschließend die Nitrocellulose. In ähnlicher Weise ist aus der US-PS 401 472 ein Explosivstoff aus einem Nitramin und einer hochviskosen, plastifizierten Nitrocellulose bekannt, bei welchem die Teilchengröße der kristallinen Komponente kleiner als 25 µm sein soll.

Ausgehend hiervon liegt der Erfindung die Aufgabe zugrunde, ein Verfahren vorzuschlagen, bei dem der kristalline Explosivstoff besonders gleichmäßig in der Rohmasse des Vorproduktes verteilt ist.

Zur Lösung dieser Aufgabe wird bei einem Verfahren der eingangs genannten Art vorgeschlagen, daß der kristalline Explosivstoff in feinkristalliner Form mit einem mittleren Partikeldurchmesser d₅₀ = 2 bis 8 µm vorliegt, daß der kristalline Explosivstoff und die Nitrocellulose voneinander getrennt, jeweils in wässriger Phase aufgerührt werden und daß der kristalline Explosivstoff und die Nitrocellulose unter Rühren zusammengeführt werden.

Durch das erfindungsgemäße Verfahren kann der kristalline Explosivstoff besonders gleichmäßig in der Rohmasse des Vorproduktes verteilt werden. Neben der sehr homogenen Verteilung wird weiterhin erreicht, daß die kristalline Explosivstoffkomponente besonders fest mit der Nitrocellulose verbunden ist und somit eine hohe Abriebfestigkeit aufweist. Hierbei wird bei dem erfindungsgemäßen Verfahren von der Erkenntnis ausgegangen, daß sich der feinstkristalline Explosivstoff mit dem angegebenen mittleren Partikeldurchmesser auf die Fasern der Nitrocellulose aufziehen läßt. Zunächst wird der kristalline Explosivstoff und die Nitrocellulose jeweils in wässriger Phase in einem separaten Behältnis aufgerührt. Hierbei kann vorteilhaft der kristalline Explosivstoff in Tensidwasser (beispielsweise mit einer Tensidkonzentration von 0,1 %) aufgerührt werden. Anschließend werden die jeweils aufgerührten Komponenten unter Rühreintrag zusammengeführt. Hierdurch wird eine besonders gute Vermischung zwischen dem kristallinen Explosivstoff und der Nitrocellulose erreicht.

Vorteilhaft kann ein Sprengöl, insbesondere Diglykoldinitrat, nach dem Zusammenführen von Nitrocellulose und kristallinem Explosivstoff zugegeben und vorzugsweise verrührt werden. Die hierdurch bewirkte Gelatinierung der Nitrocellulose hat eine zusätzliche Bindung des kristallinen Explosivstoffes an der Nitrocellulose zur Folge. Alternativ kann ein Sprengöl, insbesondere Diglykoldinitrat, mit der Nitrocellulose zusammengeführt werden und nachfolgend kann dann der kristalline Explosivstoff zugegeben werden.

In weiterer Ausgestaltung wird die den kristallinen Explosivstoff enthaltende Rohmasse von der Flüssigkeit abgetrennt, wobei vorzugsweise ein Zentrifugationsverfahren eingesetzt wird. Es hat sich gezeigt, daß nach Trocknung des Filterkuchens keine vermehrte Staubbildung bei mechanischer Beanspruchung gegenüber bekannten Pulverrohmassen auftritt, die keine kristalline Explosivstoffkomponente aufweisen. Hierdurch wird deutlich, daß der kristalline Explosivstoff besonders innig eingebunden ist.

Bei einer vorteilhaften Ausgestaltung wird eine Mischung aus Hexogen und einem geringen Oktogenanteil, die einen mittleren Partikeldurchmesser d₅₀ = 5 bis 7 µm aufweist, zunächst mit einem verdünnten Tensidwasser verrührt und nachfolgend unter Wasserzugabe milchsahnig aufgerührt. Zum Aufrühren kann beispielsweise ein Propellerrührer zum Einsatz kommen.

Das erfindungsgemäße Verfahren ist auch bei einem kristallinen Explosivstoff einsetzbar, der einen Wachszusatz aufweist. Derartige Wachszusätze dienen der Phlegmatisierungs des hochbrisanten kristallinen Explosivstoffes.

Die zum Einsatz kommende Nitrocellulose weist vorteilhaft einen Stickstoffgehalt von etwa 12,6% auf. Das Aufrühren in Wasser erfolgt unter geringer Turbulenz.

Dem Vorprodukt kann mindestens ein weiterer Explosivstoff, insbesondere Nitroguanidin, zugesetzt werden. Hierbei wird der weitere Explosivstoff wiederum entsprechend dem primären Explosivstoff in Suspension aufgerührt zugegeben.

Weiterhin wird ein Vorprodukt für Pulver oder Sprengstoff beansprucht, das im wesentlichen aus Nitrocellulose und mindestens einem kristallinen Explosivstoff besteht, der in feinkristalliner Form mit einem mittleren Partikeldurchmesser von d₅₀ = 2 bis 8 µm vorliegt, wobei der kristalline Explosivstoff und die Nitrocellulose - nach getrenntem Aufrühren jeweils in wässriger Phase - unter Rühren zusammengeführt sind. Dadurch ist der kristalline Explosivstoff besonders gleichmäßig gegenüber der Nitrocellulose verteilt und in diese fest eingebunden. Das neue Vorprodukt hat sehr gleichmäßige Eigenschaften und eine besonders hohe Abriebfestigkeit. Außerdem können auch kristalline Explosivstoffe, insbesondere Hexogen, mit einem Wachsgehalt eingesetzt werden. Vorteilhafterweise enthält das Vorprodukt ein Sprengöl, insbesondere Diglykoldinitrat.

Nachfolgend soll die vorliegende Erfindung anhand eines Beispiels näher erläutert werden.

Mit dem nachfolgend beschriebenen Verfahren soll eine Vorprodukt-Rohmasse für ein Treibladungspulver hergestellt werden, die etwa 55% Nitrocellulose, 34% Diglykoldinitrat und etwa 11% kristallinen Explosivstoff enthält. Der kristalline Explosivstoff ist eine Mischung aus Hexogen mit etwa 6% Oktogen, die einen mittleren Partikeldurchmesser d₅₀ = 6,2 µm und einen Wassergehalt von 13,3 % aufweist. Die verwendete Nitrocellulose besitzt einen Stickstoffgehalt von 12,6 % und einen Wassergehalt von 33,3%.

Der feuchte kristalline Explosivstoff wird in einem ersten Rührbehälter zunächst mit einer geringen Tensidwassermenge (Tensidkonzentration 0,1 %) innig verrührt und anschließend unter weiterer Zugabe von Wasser milchsahnig aufgerührt. In einem zweiten Rührbehälter wird bei geringer Turbulenz die Nitrocellulose ebenfalls in Wasser aufgerührt. In dieser Aufschlemmung wird unter fortgesetztem Rühren der Inhalt des ersten Rührbehälters portionsweise eingetragen. Anschließend wird für etwa 10 Minuten weitergerührt. Nachfolgend wird Diglykoldinitrat in dünnem Strahl unter mäßigem Rühren zugegeben und etwa 20 Minuten nachgerührt. Die hexogenhaltige Rohmasse wird nachfolgend abzentrifugiert.

Als Zentrifugat wird die noch feuchte Vorprodukt-Rohmasse erhalten. Bei Versuchen wurde festgestellt, daß diese den kristallinen Explosivstoff enthaltende Rohmasse von herkömmlichen Rohmassen, die keinen kristallinen Explosivstoff enthalten, hinsichtlich der mechanischen und sicherheitstechnischen Eigenschaften nicht zu unterscheiden ist. Auch wurde nach Trocknung des Zentrifugats keine vermehrte Staubbildung bei mechanischer Beanspruchung festgestellt.

Die Reibempfindlichkeit dieser Hexogen-Rohmasse beträgt in trockenem Zustand 21,6 kp = 216 N Stiftbelastung und die Schlagempfindlichkeit liegt bei 0,5 kpm = 5 Nm. Diese Werte wurden auch bei den bisherigen Rohmassen festgestellt, die kein Hexogen enthielten.

Das Pulver-Vorprodukt ist wasserfeucht gut transportfähig und kann unter Zugabe einer weiteren Explosivstoffkomponente, beispielsweise Nitroguanidin, ergänzt werden.

Es hat sich gezeigt, daß auch wachshaltige kristalline Explosivstoffe, insbesondere wachshaltiges Hexogen, zum Einsatz kommen können.

## Patentansprüche

1. Verfahren zur Herstellung eines Vorproduktes für Pulver oder Sprengstoff, das im wesentlichen aus Nitrocellulose und mindestens einem kristallinen Explosivstoff, insbesondere Hexogen, besteht, und bei dem der kristalline Explosivstoff in wässriger Phase mit der Nitrocellulose zusammengeführt wird,
dadurch gekennzeichnet,
daß der kristalline Explosivstoff in feinkristalliner Form mit einem mittleren Partikeldurchmesser d₅₀ = 2 bis 8 µm vorliegt, daß der kristalline Explosivstoff und die Nitrocellulose voneinander getrennt, jeweils in wässriger Phase aufgerührt werden und
daß der kristalline Explosivstoff und die Nitrocellulose unter Rühren zusammengeführt werden.

2. Verfahren nach Anspruch 1,
dadurch gekennzeichnet,
daß ein Sprengöl, insbesondere Diglykoldinitrat, nach dem Zusammenführen von Nitrocellulose und kristallinem Explosivstoff zugegeben wird und vorzugsweise verrührt wird.

3. Verfahren nach Anspruch 1,
dadurch gekennzeichnet,
daß ein Sprengöl, insbesondere Diglykoldinitrat, mit der Nitrocellulose zusammengeführt wird und nachfolgend der kristalline Explosivstoff zugegeben wird.

4. Verfahren nach einem der Ansprüche 1 bis 3,
dadurch gekennzeichnet,
daß das den kristallinen Explosivtoff enthaltende Vorprodukt von der Flüssigkeit abgetrennt wird, wobei vorzugsweise ein Zentrifugationsverfahren eingesetzt wird.

5. Verfahren nach einem der Ansprüche 1 bis 4,
dadurch gekennzeichnet,
daß eine Mischung aus Hexogen und einem geringen Oktogenanteil, die einen mittleren Partikeldurchmesser d₅₀ = 5 bis 7 µm aufweist, zunächst mit einem verdünnten Tensidwasser verrührt wird und nachfolgend unter Wasserzugabe milchsahnig aufgerührt wird.

6. Verfahren nach einem der Ansprüche 1 bis 5,
dadurch gekennzeichnet,
daß der kristalline Explosivstoff einen Wachszusatz aufweisen kann.

7. Verfahren nach einem der Ansprüche 1 bis 6,
dadurch gekennzeichnet,
daß die Nitrocellulose einen Stickstoffgehalt von etwa 12,6% aufweist und unter geringer Turbulenz in Wasser aufgerührt wird.

8. Verfahren nach einem der Ansprüche 3 bis 7,
dadurch gekennzeichnet,
daß dem Vorprodukt mindestens ein weiterer Explosivstoff, insbesondere Nitroguanidin, zugesetzt wird.

9. Vorprodukt für Pulver oder Sprengstoff, das im wesentlichen aus Nitrocellulose und mindestens einem in wässriger Phase mit der Nitrocellulose zusammengeführten kristallinen Explosivstoff, insbesondere Hexogen, besteht,
dadurch gekennzeichnet,
daß der kristalline Explosivstoff in feinkristalliner Form mit einem mittleren Partikeldurchmesser von d₅₀ = 2 bis 8 µm vorliegt und daß der kristalline Explosivstoff und die Nitrocellulose nach getrenntem Aufrühren jeweils in wässriger Phase unter Rühren zusammengeführt sind.

10. Vorprodukt nach Anspruch 9,
dadurch gekennzeichnet,
daß der kristalline Explosivstoff, insbesondere Hexogen, einen Wachsgehalt aufweist.

11. Vorprodukt nach Anspruch 9 oder 10,
dadurch gekennzeichnet,
daß das Vorprodukt ein Sprengöl, insbesondere Diglykoldinitrat enthält.

## Claims

1. Process for the preparation of a powder or explosive intermediate which comprises substantially nitrocellulose and at least one crystalline explosive substance, in particular hexogen, and in which the crystalline explosive substance is brought together in aqueous phase with the nitrocellulose, characterised in that the crystalline explosive substance is present in finely crystalline form having an average particle diameter of d₅₀ = 2 to 8 µm, that the crystalline explosive substance and the nitrocellulose are each slurried in aqueous phase separately from one another, and that the crystalline explosive substance and the nitrocellulose are brought together, with stirring.

2. Process according to Claim 1, characterised in that an explosive oil, in particular diglycol dinitrate, is added after the nitrocellulose and the crystalline explosive substance have been brought together, and is preferably stirred up.

3. Process according to Claim 1, characterised in that an explosive oil, in particular diglycol dinitrate, is brought together with the nitrocellulose, and the crystalline explosive substance is added subsequently.

4. Process according to one of Claims 1 to 3, characterised in that the intermediate containing the crystalline explosive substance is separated from the liquid, with a centrifuging process being preferably utilised.

5. Process according to one of Claims 1 to 4, characterised in that a mixture of hexogen and a small proportion of octogen, which exhibits an average particle diameter d₅₀ = 5 to 7 µm, is first stirred up with a dilute surfactant water and is slurried subsequently, with the addition of water until thinly creamy.

6. Process according to one of Claims 1 to 5, characterised in that the crystalline explosive substance may exhibit added wax.

7. Process according to one of Claims 1 to 6, characterised in that the nitrocellulose exhibits a nitrogen content of approximately 12.6% and is slurried in water, with slight turbulence.

8. Process according to one of Claims 3 to 7, characterised in that there is added to the intermediate at least one further explosive substance, in particular nitroguanidine.

9. Powder or explosive intermediate which comprises substantially nitrocellulose and at least one crystalline explosive substance, in particular hexogen, which is brought together in aqueous phase with the nitrocellulose, characterised in that the crystalline explosive substance is present in finely crystalline form having an average particle diameter of d₅₀ = 2 to 8 µm, and that the crystalline explosive substance and the nitrocellulose are brought together, with stirring, after each being slurried separately in aqueous phase.

10. Intermediate according to Claim 9, characterised in that the crystalline explosive substance, in particular hexogen, exhibits a wax content.

11. Intermediate according to Claim 9 or 10, characterised in that the intermediate contains an explosive oil, in particular diglycol dinitrate.

## Revendications

1. Procédé pour la fabrication d'un produit précurseur pour poudre ou matière explosive, qui se compose essentiellement de nitrocellulose et d'au moins une matière explosive cristalline, en particulier de l'hexogène, procédé suivant lequel la matière explosive cristalline est amenée en phase aqueuse à la nitrocellulose, caractérisé en ce que la matière explosive cristalline est présente sous forme cristalline fine d'un diamètre moyen de particules d₅₀ = 2 à 8 µm, en ce que la matière explosive cristalline et la nitrocellulose sont séparées l'une de l'autre, chacune remuée en phase aqueuse, et en ce que la matière explosive cristalline et la nitrocellulose sont agitées et mélangées l'une à l'autre.

2. Procédé selon la revendication 1,
caractérisée en ce
qu'une huile explosive, en particulier le dinitrate diglycole, peut être ajoutée et de préférence mélangée, après assemblage de la nitrocellulose et de la matière explosive.

3. Produit précurseur, selon la revendication 1,
caractérisé en ce
qu'une huile explosive, en particulier du dinitrate diglycole, peut être amenée à la nitrocellulose et est ajoutée ensuite à la matière explosive cristalline.

4. Procédé selon l'une des revendications 1 à 3,
caractérisé en ce
que la masse brute, contenant la matière explosive cristalline, est séparée du liquide, un procédé de centrifugation étant de préférence appliqué.

5. Procédé selon l'une des revendications 1 à 4,
caractérisé en ce
qu'un mélange, qui se compose d'hexogène et d'une faible teneur en octogène, qui présente un diamètre moyen de particules d ₅₀ = 5 à 7 µm, est tout d'abord mélangé à une eau tensio-active diluée et est ensuite agité en une crème laiteuse par addition d'eau.

6. Procédé selon l'une des revendications 1 à 5,
caractérisé en ce
que la matière explosive cristalline peut présenter un additif de cire.

7. Procédé selon l'une des revendications 1 à 6,
caractérisé en ce
que la nitrocellulose présente une teneur en azote d'environ 12,6 % et est agitée dans l'eau sous faible turbulence.

8. Procédé selon l'une des revendications 3 à 7,
caractérisé en ce
qu'une autre matière explosive, en particulier la nitroguanidine, est ajoutée au produit précurseur.

9. Produit précurseur pour poudre ou explosif qui se compose essentiellement de nitrocellulose ou d'une autre matière explosive cristalline, en particulier l'hexogène, assemblée à la nitrocellulose en phase aqueuse,
caractérisé en ce
que la matière explosive cristalline se trouve sous forme cristalline fine, dont le diamètre de particule moyen est de d ₅₀ = 2 à 8 µm et en ce que la matière explosive cristalline et la nitrocellulose sont mélangées l'une à l'autre en phase aqueuse après agitation séparée.

10. Produit précurseur selon la revendication 9,
caractérisé en ce
que la matière explosive cristalline, en particulier l'hexogène, présente une teneur en cire.

11. Produit précurseur selon la revendication 9 ou 10,
caractérisé en ce que
le produit précurseur contient une huile explosive, en particulier, du dinitrate diglycole.
